# EUROPÄISCHE PATENTSCHRIFT

(11) **EP 0 745 661 B1**
(45) Veröffentlichungstag und Bekanntmachung des Hinweises auf die Patenterteilung: **28.07.1999**
(21) Anmeldenummer: 96108502.4
(22) Anmeldetag: 29.05.1996
(51) Int. Cl.: C10M 103/00

(54) **Schmiermittelzusammensetzung für die Verhinderung der Aufkohlung bei der Herstellung von nahtlosen Rohren**
Lubricant composition for the inhibition of carburation during the production of seamless tubes
Composition lubrifiante pour l'inhibition de la carburation pendant la production de tuyaux sans soudure

(30) Priorität: 30.05.1995 CH 158195
(43) Veröffentlichungstag der Anmeldung: 04.12.1996
(73) Patentinhaber: TIMCAL AG, 6743 Bodio (CH)
(72) Erfinder: Périard, Jacques, Dr., 5643 Sins (CH)
(74) Vertreter: Weinhold, Peter, Dr.

(56) Entgegenhaltungen:
- EP-A- 0 554 822
- DE-A- 2 450 716
- PATENT ABSTRACTS OF JAPAN vol. 018, no. 331 (M-1626), 23.Juni 1994 & JP 06 079331 A (SUMITOMO METAL IND LTD), 22.März 1994,

## Beschreibung

Die Erfindung betrifft eine neue Schmiermittelzusammensetzung, die geeignet ist, die Aufkohlung auf der Innenfläche der Luppen, bei der Herstellung von nahtlosen Rohren zu verhindern.

In modernen Rohrwalzwerken z. B. in Kontistrassen (MPM-Strassen) erfolgt die Formgebung der Nahtlosrohre im Hauptprozessschritt durch Walzen einer vorgefertigten 1200 °C bis 1300 °C heissen Luppe über einen Dorn, welcher auf einer Dornstange aufgesetzt ist. Unter dem Einfluss von Luftsauerstoff oder Schmiermitteln spielen sich auf der heissen Luppenoberfläche zahlreiche chemische Reaktionen ab. So entsteht z. B. mit Luftsauerstoff der bekannte Zunder (Fe-oxide) der, falls er nicht entfernt wird zur Beschädigung der Rohrwand führt.

In EP-A-554 822 ist ein Dornschmiermittel für die Herstellung von nachtlosen Rohre beschrieben welches aus Graphit, Tonmaterialen aus der Klasse der smectite, einem Polysaccharid und gegebenenfalls einem Tensid besteht.

Es hat sich nun gezeigt, dass bei Walzprozessen, wo eine Zunderbildung wirksam unterdrückt wird und wo die Luppen nicht in Berührung mit Luftsauerstoff kommt das Phänomen der Aufkohlung auftritt. In einem letztlich nicht geklärten Reaktionszusammenhang bilden sich dabei auf der heissen Stahloberfläche der Luppen eine Schicht von Eisencarbiden, die aufgrund ihrer Härte im Walzvorgang zu Beschädigungen (Riefen) an der Rohrinnenwand führen.

Die Aufgabe bestand folglich darin, ein geeignetes Schmiermittel zu finden, das die Aufkohlung wirksam verhindert.

Die Aufgabe konnte gelöst werden mit einer Schmiermittelzusammensetzung gemäss Patentanspruch 1.

Die erfindungsgemässe Schmiermittelzusammensetzung besteht aus:
a) 50 Gew.% bis 85 Gew.% Graphit
b) 2 Gew.% bis 12 Gew.% eines oder mehrerer Tonminerale aus der Klasse der Smectite
c1) 5 Gew.% bis 45 Gew.% eines Kieselsäuresols oder
c2) 25 Gew.% bis 45 Gew.% eines Kalium-aluminiumsilikates

Geeignete Graphite sind sehr feinteilige synthetische Graphite mit einer durchschnittlichen Korngrösse d₅₀ von 1 µm bis 10 µm. Die Kornobergrenze liegt zweckmässig bei 8 µm bis 50 µm. Bevorzugt zeichnen sich die angewendeten Graphite durch eine hohe Reinheit von ≥99,9% und einer Kristallinität Lc ≥60 nm aus.

Besonders bevorzugt werden z. B. die feinteiligen KS-Typen der TIMCAL AG in Bodio, Schweiz, insbesondere KS 6, KS 10 oder KS 15 angewendet.
Die Tonminerale aus den Klassen der Smectite bestehen im wesentlichen aus Schichtsilikaten und zeichnen sich strukturbedingt durch ein hohes Kationenaustauschvermögen und durch eine gute Quellbarkeit im Wasser aus. (Ullmanns Encyklopädie der techn. Chemie, 4. Auflage, VCH, Weinheim, Bd. 23, S. 311ff.).
Aus der Reihe der Smectite werden bevorzugt Montmorillonite eingesetzt, insbesondere solche, die ein Quellvermögen (1 g Montmorillonit mit dest. Wasser) von 10 bis 50 aufweisen. Wesentlich ist auch die Primärteilchengrösse (bei vollständiger Dispergierung), so dass zweckmässig ein Smectit mit einer durchschnittlichen Teilchengrösse d₅₀ von 1 µm bis 10 µm verwendet wird.

Unter einem Kieselsäuresol wird eine kolloidale Lösung von SiO₂-Teilchen mit einer durchschnittlichen Teilchengrösse d₅₀ von 6 nm bis 30 nm in Wasser verstanden. Der Feststoffgehalt des genannten Sols liegt zweckmässig zwischen 30 Gew.% bis 40 Gew.%.Bevorzugt hat das Kieselsäuresol einen Na₂O-Gehalt von 0,15% bis 0,4% und eine spezifische Oberfläche nach BET von ca. 200 m²/g bis 300 m²/g.

Die Bezeichnung Kalium-aluminiumsilikat umfasst ein unter dem Mineraliennamen Glimmer auftretendes Schicht- oder Blattsilikat. Zweckmässig findet ein Glimmer des Muskovit-Typs Anwendung.
Wesentlich ist auch hier die Feinteiligkeit, so dass zweckmässig ein Glimmer mit einer durchschnittlichen Teilchengrösse d₅₀ von 5 µm bis 10 µm verwendet wird.

Die erfindungsgemässe Schmiermittelzusammensetzung kann anwendungs- und kundenbezogen in zwei grundsätzlichen Formulierungen, entweder als anwendungsbereite Dispersion oder als Pulver, das der Kunde selber dispergiert, bereitgestellt werden.

Eine Schmiermittelzusammensetzung, die sich für eine anwendungsbereite Dispersion eignet, besteht zweckmässig aus:
50 Gew.% bis 85 Gew.% Graphit
2 Gew.% bis 5 Gew.% eine oder mehrere Tonminerale aus der Klasse der Smectite
5 Gew.% bis 45 Gew.% eines Kieselsäuresols

Diese Schmiermittelzusammensetzung wird vorteilhaft mit Wasser in üblichen Dispergiergeräten, die hohe Scherkräfte ermöglichen, zu einer wässrigen Dispersion mit einem Feststoffgehalt von 20% bis 35% verarbeitet.

Idealerweise liegt die Viskosität dieser Dispersion (Rheomat 15, System B, 20 °C, Geschwindigkeit 5) im Bereich 1000 MPaS bis 4000 MPaS.

Eine Schmiermittelzusammensetzung, die sich für ein Pulver eignet, das der Kunde selber dispergiert, besteht zweckmässig aus:
50 Gew.% bis 75 Gew.% Graphit
2 Gew.% bis 12 Gew.% eine oder mehrere Tonminerale aus der Klasse der Smectite
20 Gew.% bis 45 Gew.% eines Kalium-aluminiumsilikates

Diese Schmiermittelzusammensetzung gelangt in Form einer wässrigen Dispersion mit einem Feststoffgehalt von zweckmässig 25 Gew.% bis 35 Gew.% zur Anwendung.
Die Herstellung der Dispersion kann mit üblichen Dispergiergeräten, die hohe Scherkräfte ermöglichen, erfolgen.

Idealerweise beträgt die Viskosität dieser Dispersionen (Rheomat 15, System B, 20 °C, Geschwindigkeit 5) zwischen 1500 MPaS und 4000 MPaS.

Der genannten Schmiermittelzusammensetzung kann bis zu einer Menge von ca. 1% eine handelsübliche schaumunterdrückende Verbindung z. B. ein Polyalkylenglycol zugegeben werden.

Die erfindungsgemässe Schmiermittelzusammensetzungen werden im Rahmen des Walzvorgangs mit einer geeigneten Sprühvorrichtung für disperse Systeme auf den Walzdorn aufgetragen, wobei das Wasser verdampft und sich ein Schmierfilm bildet, der sich beim Walzvorgang auf die Innerseite der Luppe überträgt und so eine Aufkohlung wirksam unterdrückt.

### Beispiele:

Viskositätmessungen wurden in einem Rheomat 15, System B bei 20 °C und Geschwindigkeit 5 durchgeführt.

### Formulation 1 (Dispersion)

| | |
|---|---|
| 82,11 Gew.% | Graphit (Graphit KS 6, TIMCAL AG, CH-Bodio,Korngrösse d₅₀ 3,3 µm, Reinheit 99,9%, Lc ≥60 nm) |
| 12,46 Gew.% | Kieselsäuresol (Levasil 300 / 30%, Bayer AG; Teilchengrösse d₅₀ 7 - 8 nm, Na₂O-Gehalt 0,35%, spez. Oberfläche 300 m²/g) |
| 4,94 Gew.% | Smectit (Bentone EW, Kronos Titan GmbH; Montmorillonit, Teilchengrösse d₅₀ 2,5 µm) |
| 0,49 Gew.% | Schaumunterdrücker (Dehydran 1922, Henkel) |

### Feststoffgehalt der Dispersion 30%

| | |
|---|---|
| Viskosität | 1800 MPas |
| Reibungskoeffizient | bei 100 °C (Dorn) und 1050 °C (Luppe) = 0,079 |

### Formulation 2 (Dispersion)

| | |
|---|---|
| 54,03 Gew.% | Graphit (Graphit KS 6, TIMCAL AG, CH-Bodio) |
| 42,38 Gew.% | Kieselsäuresol (Levasil 300 / 30%, Bayer AG) |
| 3,25 Gew.% | Smectit (Bentone EW, Kronos Titan GmbH) |
| 0,34 Gew.% | Schaumunterdrücker (Dehydran 1922, Henkel) |

### Feststoffgehalt der Dispersion 28,3%

| | |
|---|---|
| Viskosität | 2800 MPas |
| Reibungskoeffizient | bei 100 °C / 1050 °C = 0,091 |

### Formulation 3 (Dispersion)

| | |
|---|---|
| 60,00 Gew.% | Graphit (Graphit KS 6, TIMCAL AG, CH-Bodio) |
| 36,00 Gew.% | Kieselsäuresol (Levasil 300 / 30%, Bayer AG) |
| 3,65 Gew.% | Smectit (Bentone EW, Kronos Titan GmbH) |
| 0,35 Gew.% | Schaumunterdrücker (Dehydran 1922, Henkel) |

### Feststoffgehalt der Dispersion 31,2%

| | |
|---|---|
| Viskosität | 3400 MPas |
| Reibungskoeffizient | bei 100 °C / 1050 °C = 0,093 |

### Formulation 4 (Pulver)

| | |
|---|---|
| 51,90 Gew.% | Graphit (Graphit KS 6, TIMCAL AG, CH-Bodio) |
| 39,70 Gew.% | Kalium-aluminiumsilikat (Mica G, Aspanger; Teilchengrösse d₅₀ 7 µm) |
| 8,00 Gew.% | Smectit (Bentonit MB 300S, Fordamin, Teilchengrösse d₅₀ 6,5 µm) |
| 0,40 Gew.% | Schaumunterdrücker (Dehydran 1922, Henkel) |

Das Pulver wurde anschliessend in Wasser dispergiert.

### Feststoffgehalt der Dispersion 30%

| | |
|---|---|
| Viskosität | 3900 MPas |
| Reibungskoeffizient | bei 100 °C / 1050 °C = 0,089 |

### Formulation 5 (Pulver)

| | |
|---|---|
| 67,60 Gew.% | Graphit (Graphit KS 6, TIMCAL AG, CH-Bodio) |
| 20,00 Gew.% | Kalium-aluminiumsilikat (Mica G, Aspanger) |
| 12,00 Gew.% | Smectit (Bentonit MB 300S, Fordamin) |
| 0,40 Gew.% | Schaumunterdrücker (Dehydran 1922, Henkel) |

### Feststoffgehalt der Dispersion 25%

| | |
|---|---|
| Viskosität | 1500 MPas |
| Reibungskoeffizient | bei 100°C/1050°C = 0,085 |

### Vergleichsformulation (gemäss DE-PS 24 50 716)

| | |
|---|---|
| 20 Gew.% | Graphit |
| 9,5 Gew.% | Vinylacetat-Mischpolymerisat |
| 1 Gew.% | Polysaccharid |
| 69,5 Gew.% | Wasser |
| Feststoffgehalt der Dispersion 30% | |

| | |
|---|---|
| Viskosität | 1500 - 3000 MPas |
| Reibungskoeffizient | bei 100 °C / 1050 °C = 0,09 |

### Test

In eine auf der Oberfläche eines metallischen Festkörpers eingebrachte Nute, mit den Massen 20 mm x 2 mm x 2 mm, wurden einzeln die Formulationen 1 bis 5, sowie die Vergleichsformulation appliziert. In Argonatmosphäre wurde darauf der behandelte Festkörper während 3 h bei 80 °C getrocknet, dann innerhalb 90 s auf 1250 °C erhitzt, während 30 s bei dieser Temperatur gehalten und darauf abkühlen gelassen. Ein scheibenförmiger Probekörper mit einer Dicke von ca. 5 mm wurde aus dem Festkörper herausgesägt, mit einem Epoxyharz umhüllt und mit Nital 2% (methanolische Salpetersäure) entwickelt.
Die Probe wurde darauf mikroskopisch untersucht.

### Ergebnisse:

| Formulation | Aufkohlung mm |
|---|---|
| 1 | 0 |
| 2 | 0 |
| 3 | 0 |
| 4 | 0 |
| 5 | 0 |
| Vergleich | 0,5 - 0,8 |

## Patentansprüche

1. Schmiermittelzusammensetzung für die Verhinderung der Aufkohlung bei der Herstellung von nahtlosen Rohren bestehend aus:
a) 50 Gew.% bis 85 Gew.% Graphit
b) 2 Gew.% bis 12 Gew.% eines oder mehrerer Tonminerale aus der Klasse der Smectite
c1) 5 Gew.% bis 45 Gew.% eines Kieselsäuresols oder
c2) 25 Gew.% bis 45 Gew.% eines Kalium-aluminiumsilikates

2. Schmiermittelzusammensetzung nach Patentanspruch 1, dadurch gekennzeichnet, dass als Graphit ein synthetischer Graphit mit einer durchschnittlichen Korngrösse von 1 µm bis 10 µm verwendet wird.

3. Schmiermittelzusammensetzung nach einem der Patentansprüche 1 bis 2, dadurch gekennzeichnet, dass als Tonmineral aus der Klasse der Smectite ein Montmorillonit mit einer durchschnittlichen Teilchengrösse d₅₀ von 1 µm bis 10 µm eingesetzt wird.

4. Schmiermittelzusammensetzung nach einem der Patentansprüche 1 bis 3, dadurch gekennzeichnet, dass als Kieselsäuresol ein wässriges Sol einer kolloidalen Kieselsäure mit einem durchschnittlichen Durchmesser der SiO₂-Teilchen von 6 nm bis 30 nm verwendet wird.

5. Schmiermittelzusammensetzung nach einem der Patentansprüche 1 bis 4, dadurch gekennzeichnet, dass als Kalium-aluminiumsilikat ein Mineral aus der Klasse der Glimmer mit einer durchschnittlichen Teilchengrösse von 5 µm bis 10 µm verwendet wird.

6. Schmiermittelzusammensetzung nach einem der Patentansprüche 1 bis 4, bestehend aus:
50 Gew.% bis 85 Gew.% Graphit
2 Gew.% bis 5 Gew.% eines oder mehrerer Tonminerale aus der Klasse der Smectite
5 Gew.% bis 45 Gew.% eines Kieselsäuresols

7. Schmiermittelzusammensetzung nach Patentanspruch 6 in Form einer wässrigen Dispersion mit einem Feststoffgehalt von 20 Gew.% bis 35 Gew.%.

8. Schmiermittelzusammensetzung nach einem der Patentansprüche 1 bis 3 und 5 bestehend aus:
50 Gew.% bis 75 Gew.% Graphit
2 Gew.% bis 12 Gew.% eines oder mehrerer Tonminerale aus der Klasse der Smectite
20 Gew.% bis 45 Gew.% eines Kalium-aluminiumsilikates

9. Schmiermittelzusammensetzung nach Patentanspruch 8 in Form einer wässrigen Dispersion mit einem Feststoffgehalt von 25 Gew.% bis 35 Gew.%.

10. Verfahren zur Verhinderung der Aufkohlung bei der Herstellung von nahtlosen Rohren, dadurch gekennzeichnet, dass der Walzdorn vor dem Walzvorgang mit einer Schmiermittelzusammensetzung, gemäss Patentansprüchen 1 bis 9, behandelt wird.

11. Verwendung der Schmiermittelzusammensetzung gemäss Patentansprüchen 1 bis 9 als Dornschmiermittel zu Verhinderung der Aufkohlung bei der Herstellung von nahtlosen Rohren.

## Claims

1. A lubricant composition for preventing carburisation in the manufacture of seamless pipes, comprised of:
a) 50% (wt.) to 85% (wt.) of graphite
b) 2% (wt.) to 12% (wt.) of one or several clay minerals of the smectite class
c1) 5% (wt.) to 45% (wt.) of a silica sol or
c2) 25% (wt.) to 45% (wt.) of a potassium-aluminum silicate.

2. The lubricant composition according to claim 1, characterised in that a synthetic graphite having an average grain size of from 1 µm to 10 µm is used as a graphite.

3. The lubricant composition according to any one of claims 1 to 2, characterised in that a montmorillonite having an average grain size d₅₀ of from 1 µm to 10 µm is used as a clay mineral of the smectite class.

4. The lubricant composition according to any one of claims 1 to 3, characterised in that an aqueous sol of a colloidal silicic acid having an average diameter of SiO₂ particles of from 6 nm to 30 nm is used as a silica sol.

5. The lubricant composition according to any one of claims 1 to 4, characterised in that a mineral of the mica class having an average grain size of from 5 µm to 10 µm is used as a potassium-aluminum silicate.

6. The lubricant composition according to any one of claims 1 to 4, comprised of:
50% (wt.) to 85% (wt.) of graphite
2% (wt.) to 5% (wt.) of one or several clay minerals of the smectite class
5% (wt.) to 45% (wt.) of a silica sol.

7. The lubricant composition according to claim 6, having the form of an aqueous dispersion and a solids content of from 20% (wt.) to 35% (wt.).

8. The lubricant composition according to any one of claims 1 to 3 and 5, comprised of:
50% (wt.) to 75% (wt.) of graphite
2% (wt.) to 12% (wt.) of one or several clay minerals of the smectite class
20% (wt.) to 45% (wt.) of a potassium-aluminum silicate.

9. The lubricant composition according to claim 8, having the form of an aqueous dispersion and a solids content of from 25% (wt.) to 35% (wt.).

10. A method for preventing carburisation in the manufacture of seamless pipes, characterised in that the roll mandrel is treated, prior to the rolling process, with a lubricant composition in accordance with claims 1 to 9.

11. Use of the lubricant composition according to claims 1 to 9 as a mandrel lubricant for preventing carburisation in the manufacture of seamless pipes.

## Revendications

1. Composition lubrifiante pour éviter la carburation lors de la production de tuyaux sans soudure consistant en:
a) 50% en masse à 85% en masse de graphite
b) 2% en masse à 12% en masse d'un ou plusieurs minéraux argileux de la classe des smectites
c1) 5% en masse à 45% en masse d'un sol de silice ou
c2) 25% en masse à 45% en masse d'un silicate d'aluminium et de potassium.

2. Composition lubrifiante selon la revendication 1 caractérisée en ce que l'on utilise comme graphite un graphite synthétique ayant une taille moyenne de particule de 1 µm à 10 µm.

3. Composition lubrifiante selon l'une des revendications 1 à 2 caractérisée en ce que l'on utilise comme minéral argileux de la classe des smectites une montmorillonite ayant une taille moyenne de particule de 1 µm à 10 µm.

4. Composition lubrifiante selon l'une des revendications 1 à 3 caractérisée en ce que l'on utilise comme sol de silice un sol aqueux d'une silice colloïdale ayant un diamètre moyen des particules de SiO₂ de 6 nm à 30 nm.

5. Composition lubrifiante selon l'une des revendications 1 à 4 caractérisée en ce que l'on utilise comme silicate d'aluminium et de potassium un minéral de la classe des micas ayant une taille moyenne de particule de 5 µm à 10 µm.

6. Composition lubrifiante selon l'une des revendications 1 à 4 consistant en:
50% en masse à 85% en masse de graphite
2% en masse à 5% en masse d'un ou plusieurs minéraux argileux de la classe des smectites
5% en masse à 45% en masse d'un sol de silice.

7. Composition lubrifiante selon la revendication 6 sous forme d'une dispersion aqueuse ayant une teneur en solides de 20% en masse à 35% en masse.

8. Composition lubrifiante selon l'une des revendications 1 à 3 et 5 consistant en:
50% en masse à 75% en masse de graphite
2% en masse à 12% en masse d'un ou plusieurs minéraux argileux de la classe des smectites
20% en masse à 45% en masse d'un silicate d'aluminium et de potassium.

9. Composition lubrifiante selon la revendication 8 sous forme d'une dispersion aqueuse ayant une teneur en solides de 25% en masse à 35% en masse.

10. Procédé pour éviter la carburation lors de la production de tuyaux sans soudure caractérisé en ce que le mandrin de laminage est traité avant le processus de laminage avec une composition lubrifiante selon les revendications 1 à 9.

11. Utilisation de la composition lubrifiante selon les revendications 1 à 9 comme lubrifiant pour mandrin pour éviter la carburation lors de la production de tuyaux sans soudure.
